# FASCICULE DE BREVET EUROPEEN

(11) **EP 0 102 255 B1**
(45) Date de publication et mention de la délivrance du brevet: **10.09.1986**
(21) Numéro de dépôt: 83401269.2
(22) Date de dépôt: 20.06.1983
(51) Int. Cl.: C10M 141/08, C07C 149/00, C07F 3/04

(54) **Procédé de préparation d'alkylphénates sulfurisés de métaux alcalino-terreux utilisables comme additifs pour huiles lubrifiantes**
Verfahren zur Herstellung von sulfurierten Erdalkalimetallalkylphenaten verwendbar als Schmierölzusatz
Process for the preparation of sulphurized alkylphenates for use as lubricating oil addtives

(30) Priorité: 24.06.1982 FR 8211060
(43) Date de publication de la demande: 07.03.1984
(73) Titulaire: OROGIL, 92408 Courbevoie (FR)
(72) Inventeur: le Coent, Jean-Louis, F-76620 Le Havre (FR)
(74) Mandataire: Fabre, Madeleine-France

## Description

La présente invention a pour objet un nouveau procédé de préparation d'alkylphénates sulfurisés de métaux alcalino-terreux, notamment de calcium, de haute alcalinité et l'application desdits alkylphénates sulfurisés comme additifs détergents-dispersants pour huiles lubrifiantes.

Il est connu (brevet français 2.271.280) de préparer des alkylphénates sulfurisés de calcium de haute alcalinité :
en sulfurisant-neutralisant du dodécylphénol par du soufre et de la chaux en présence d'huile, de glycol et d'un alcool de point d'ébullition supérieur à 150 °C (ou en neutralisant un alkylphénol sulfurisé par de la chaux en présence d'huile et de glycol et d'un alcool de point d'ébullition supérieur à 150 °C)
en carbonatant

puis en filtrant la solution huileuse d'alkylphénate sulfurisé de calcium après distillation du glycol.

Il est nécessaire pour réaliser ce procédé de mettre en œuvre une grande quantité de glycol, car celui-ci joue à la fois le rôle de solvant diluant et celui de dispersant du carbonate de calcium dans le milieu.

On a constaté :
- qu'environ 50 % du glycol mis en oeuvre reste dans le produit fini, ce qui est néfaste pour les moteurs ;
- que la viscosité du milieu, notamment en fin de sulfurisation-neutralisation est élevée ;
- qu'il se produit des réactions d'oxydo-réduction entre le soufre et le glycol, ce qui est néfaste pour les performances du produit fini (en particulier pour ses propriétés antioxydantes) ;
- qu'un grand excès de soufre est nécessaire pour sulfuriser l'alkylphénol, ce qui crée un fort dégagement d'H₂S et un phénomène important d'oxydo-réduction avec le glycol.

Il est également connu (brevet français n° 2.026.567) de préparer des sels basiques dispersants par carbonatation d'un acide organique oléosoluble en présence d'un alcool, d'un diluant, d'un oxyde métallique et d'un halogénure, cela en l'absence d'eau.

La demanderesse a trouvé un procédé permettant de diminuer la quantité de glycol à mettre en œuvre, ce qui présente l'avantage:
- de diminuer la viscosité du milieu notamment après sulfurisation-neutralisation et de ce fait de diminuer la quantité d'huile de dilution ;
- de diminuer la quantité de glycol résiduaire ;
- de diminuer le dégagement d'H₂S ;
- de diminuer l'importance de la réaction d'oxydo-réduction

entre le soufre et le glycol.

Selon l'invention, le procédé de préparation d'alkylphénate sulfurisé de métaux alcalino-terreux de haute alcalinité comprend les étapes suivantes :

- neutralisation d'un alkylphénol sulfurisé par une base alcalino-terreuse en présence d'huile de dilution, de glycol et d'un alcool de point d'ébullition supérieur à 150 °C ;
- filtration après distillation de l'eau et du glycol ;
- carbonatation du filtrat suivie d'une distillation de l'eau et du glycol puis d'une filtration pour éliminer les sédiments, ledit procédé étant caractérisé en ce que :

la quantité d'alcool mise en œuvre correspond à un rapport molaire alcool/glycol supérieur ou égal à 0,4, généralement de l'ordre de 0,4 à 10 ;
le rapport de la quantité de base alcalino-terreuse mise en œuvre exprimée en mole à la quantité d'alkylphénol sulfurisé exprimée en moles d'alkylphénol est compris entre 0,4 et 3 et de préférence entre 0,6 et 2,5 ;
la quantité de glycol mise en œuvre correspond à un rapport molaire base alcalino-terreux/glycol compris entre 2,6 et 8, et de préférence entre 2,7 et 6 ;-
les opérations de neutralisation et de carbonatation sont réalisées en présence d'ions halogénures en quantité correspondant à un rapport atome-gramme d'halogénure/mole de base alcalino-terreuse compris entre 0,01 et 0,15 et de préférence entre 0,015 et 0,09 ;
la quantité de CO₂ mise en œuvre corespond à un rapport molaire CO₂/métal alcalino-terreux compris entre 0,25 et 0,75.

On entend par « alkylphénol sulfurisé le mélange obtenu par sulfurisation de l'alkylphénol à l'aide de soufre ou de chlorure de soufre, ledit mélange étant constitué principalement d'alkylphénol non sulfurisé et d'alkylphénol sulfurisé pouvant être représenté par la formule suivante : où
R représente un radical alkyl en C₉-C₃₀ (de préférence en C₉-C₂₂)
x varie de 1 à 3
y varie de 0 à 6.

Une représentation simplifiée dudit mélange constituant l'«alkylphénol sulfurisé peut être la formule moyenne suivante : où X' varie de 1 à 3 et généralement de 1,4 à 2,5

Parmi les bases alcalino-terreuses, on peut citer les oxydes ou hydroxydes de calcium, baryum ou strontium, et tout particulièrement la chaux.

Parmi les huiles de dilution pouvant être mises en oeuvre, on peut citer de préférence les huiles paraffiniques telles que l'huile 100 Neutral, les huiles naphténiques ou mixtes peuvent également convenir. La quantité d'huile de dilution pouvant être mise en oeuvre est telle que la quantité d'huile contenue dans le produit final représente de 25 à 65 % en poids dudit produit et de préférence de 30 à 50 % en poids dudit produit.

Parmi les alcools de point d'ébullition supérieur à 150 °C, on peut citer les alcanols en C₆-C₁₄ tels que l'éthylhexanol, les alcool oxo, l'alcool décylique, l'alcool tridécylique ; des alcoxyalcanols tels que le. butoxy-2 éthanol, le butoxy-2 propanol, l'éther méthylique du dipropylène glycol.

Les ions halogénures sont de préférence des ions CI-; ceux-ci peuvent être mis en oeuvre par l'intermédiaire du chlorure d'ammonium ou de chlorures métalliques tels que chlorure de calcium, de zinc...

L'opération de neutralisation est favorablement réalisée à une température comprise entre 120 et 180 °C et de préférence entre 130 et 170 °C à une pression légèrement inférieure à la pression atmosphérique (930 10² Pa-96010² Pa).

Ladite opération de neutralisation peut également être réalisée en présence d'une amine, selon un rapport molaire amine/base alcalino-terreuse, pouvant aller jusqu'à 0,2. Parmi les amines pouvant être utilisées, on peut citer : les polyalkylèneamines, telles que les polyéthylèneamines et tout particulièrement l'éthylènediamine et la tris(oxa-3 amino-6 hexyl)amine. Ladite opération est également favorablement réalisée en présence d'acide acétique en quantité correspondant à un rapport molaire acide acétique/base alcalino-terreuse pouvant aller jusqu'à 0,2 et de préférence jusqu'à 0,1.

Les opérations de distillation succédant à l'opération de neutralisation et à l'éventuelle opération de carbonatation sont réalisées de manière à éliminer de l'eau, du glycol et de l'alcanol.

L'opération de carbonatation est réalisée à une température comprise entre 145 et 180 °C à une pression inférieure ou égale à la pression atmosphérique (93010² à 1 010 10² Pa).

La présente invention a également pour objet une variante du procédé ci-dessus décrit, variante consistant à préparer « in situ dans le milieu de neutralisation l'alkylphénolsulfurisé à partir d'alkylphénol et de soufre.

La quantité de soufre mise en oeuvre correspond à un rapport molaire soufre/alkylphénol compris entre 0,8 et 2.

L'opération de sulfurisation-neutralisation est favorablement réalisée à une température comprise entre 145 et 175 °C et de préférence entre 155 et 170 °C, éventuellement en présence d'une amine comme ci-dessus indiqué pour l'étape générale de neutralisation.

L'opération de carbonatation est alors réalisée à une température comprise entre 155 et 180 °C et de préférence entre 165 et 175 °C, éventuellement en présence d'ions halogénures comme ci-dessus indiqué.

La présente invention a également pour objet le produit obtenu selon le procédé ci-dessus décrit ainsi que son application comme additif pour améliorer les propriétés détergentes et dispersantes des huiles lubrifiantes.

La quantité d'additif à utiliser est fonction de l'utilisation future desdites huiles. Ainsi pour une huile pour moteur à essence, la quantité d'additif à ajouter est généralement comprise entre 1 et 2,5 % ; pour une huile pour moteur diesel elle est généralement comprise entre 1,8 et 4 %, pour une huile pour moteur marin, celle-ci peut aller jusqu'à 30 %.

Les huiles lubrifiantes que l'on peut ainsi améliorer peuvent être choisies parmi les huiles lubrifiantes très variées, comme les huiles lubrifiantes de base naphténique, de base paraffinique et de base mixte, d'autres lubrifiants hydrocarbonés, par exemple des huiles lubrifiantes dérivées de produits de la houille, et des huiles synthétiques, par exemple des polymères d'alkylène, des polymères du type oxyde d'alkylène et leurs dérivés, y compris les polymères d'oxyde d'alkylène préparés en polymérisant de l'oxyde d'alkylène en présence d'eau ou d'alcools, par exemple d'alcool éthylique, les esters d'acides dicarboxyliques, des esters liquides d'acides du phosphore, des alkylbenzènes et des dialkylbenzènes, des polyphényles, des alkylbiphényléthers, des polymères du silicium.

Des additifs supplémentaires peuvent également être présents dans lesdites huiles lubrifiantes à côté des détergents-dispersants obtenus selon le procédé de l'invention ; on peut citer par exemple des additifs anti-oxydants, anti-corrosion, des additifs dispersants sans cendres.

Les exemples suivants sont donnés à titre indicatif et ne peuvent être considérés comme une limite du domaine et de l'esprit de l'invention.

### Exemples 1 à 8

### A) Sulfurisation, déshydratation, neutralisation

On charge sous agitation :
du dodécylphénol (DDP)
du soufre
de la chaux
du chlorure de calcium, de zinc ou d'ammonium
de l'huile

On chauffe jusqu'à 160 °C puis on ajoute lentement un mélange de glycol et d'éthylhexanol en 80 minutes, sous légère dépression.
On reste 1 heure à 165 ^{O}C sous legère dépression (930 10² Pa)
On recueille un distillat D₁.

### B) Carbonatation

On carbonate pendant 100 minutes à 165-175 °C à pression atmosphérique puis on ajoute le restant d'huile de dilution.

### C) Elimination du glycol

On serre le vide progressivement jusqu'à 66,5 10² Pa. On chauffe à 190 ^{O}C pendant 1 heure, puis on effectue un stripping à l'azote pendant 1 heure à 190 °C.

On recueille un distillat D₂.

### D) Filtration

### Caractéristiques du produit

Mesure du taux de sédiments

Les % de sédiments sont mesurés selon la norme ASTM D 2273-67, en apportant toutefois les modifications suivantes :
vitesse de rotation de la centrifugeuse 6 000 t/mn
force centrifuge relative 10000

le produit à analyser est dilué au quart dans l'essence E (25 cm³ de produit à analyser + 75 cm³ d'essence E)

durée de la centrifugation 10 minutes.

### Test de compatibilité

Le produit fini est ajouté à une huile SAE 50 à tendance paraffinique de façon à obtenir une solution contenant 25 % d'additif.

La solution est stockée pendant 24 heures puis centrifugée dans les conditions suivantes :
vitesse de rotation 6 000 t/mn
force centrifuge relative 10 000
durée de centrifugation 1 heure.
puis on mesure le taux de sédiments.

Les quantités de réactifs mises en œuvre aux différentes étapes sont indiquées aux tableaux 1 à IV ; les résultats obtenus figurent aux tableaux III et IV.

### Exemples 9 à 11

### A) Neutralisation

On charge :
- du dodécylphénol sulfurisé contenant environ 11 % de soufre
- de la chaux
- de l'huile de dilution.

On chauffe jusqu'à 130 °C, puis on ajoute du glycol en mélange avec de l'éthylhexanol ou du butoxy-2 éthanol.

On chauffe jusqu'à 145°C, puis on reste sous vide de 345 10² Pa pendant 30 minutes.

On recueille un distillat D₁.

On casse le vide.

### B) Carbonatation

On carbonate pendant 100 minutes à pression atmosphérique ; la température de début de carbonatation est de 145 °C, puis on chauffe pour atteindre 170 °C en fin de carbonatation.

On ajoute le restant d'huile de dilution.

### C) Elimination du glycol

On serre progressivement le vide jusqu'à 66,5 10² Pa tout en chauffant jusqu'à 190 °C. On reste une heure à 190 °C, puis on effectue un stripping à l'azote pendant 1 heure à 190 °C.

On recueille un distillat D₂-D) On filtre

Les quantités de réactifs mises en œuvre aux différentes étapes sont indiquées aux tableaux II et IV ; les résultats obtenus figurent au tableau IV.

### Exemples 12 à 23 et 28

### A) Sulfurisation, déshydratation, neutralisation

On charge sous agitation :
- du dodécylphénol
- du soufre
- de la chaux
- du chlorure de calcium ou d'ammonium
- de l'huile

On chauffe jusqu'à 155 °C sous légère dépression (930 10² Pa), on ajoute lentement une première charge d'alcool constituée d'un mélange de glycol et de butoxyéthanol ou butoxypropanol en 30 minutes, puis une deuxième charge de butoxyéthanol ou butoxypropanol seul en 40 minutes.

On reste 1 heure à 165 °C sous légère dépression (930 10² Pa).

On recueille un distillat D1.

### B) Carbonatation

On carbonate pendant 120 minutes à 165 °C à pression atmosphérique puis on ajoute lentement l'huile de dilution.

### C) Elimination du glycol

On serre le vide progressivement jusqu'à 66,5 10² Pa. On chauffe à 190 °C pendant 1 heure, puis on effectue un stripping à l'azote pendant 1 heure à 190 °C.

On recueille un distillat D2.

### D) Filtration

Les quantités de réactifs mises en œuvre aux différentes étapes sont indiquées aux tableaux V à VIII ; les résultats obtenus figurent aux tableaux VI et VIII.

### Exemple 24

On réalise l'opération décrite à l'exemple 13 en introduisant le mélange de 10 g de glycol et de 10 g de butoxyéthanol (1ère charge) dès le départ (et non lorsque la température atteint 155 °C).

Les résultats obtenus sont équivalents.

### Exemple 25

On réalise l'opération décrite à l'exemple 12 en introduisant les 10 g de glycol au départ puis les 10 g de butoxyéthanol à 155 °C.

Les résultats obtenus sont équivalents.

### Exemple 26

On réalise les opérations décrites aux exemples 9 à 11 à partir d'un dodécylphénol sulfurisé contenant environ 8 % de soufre.

Les quantités de réactifs mises en œuvre aux différentes étapes sont indiquées aux tableaux VII et VIII ; les résultats obtenus figurent au tableau VIII.

### Exemple 27

On réalise l'opération décrite à l'exemple 26 en mettant en œuvre un dodécylphénol contenant 7 % de soufre et une quantité supplémentaire de soufre.

Les quantités de réactifs mises en œuvre figurent aux tableaux VII et VIII ; les résultats obtenus figurent au tableau VIII.
(Voir tableaux pages suivantes)

## Revendications

1. Procédé de préparation d'alkylphénates sulfurisés de métaux alcalino-terreux de haute alcalinité comprenant les étapes suivantes :
- neutralisation d'un alkylphénol sulfurisé par une base alcalino-terreuse en présence d'huile de dilution, de glycol et d'un alcool de point d'ébullition supérieur à 150 °C
- filtration après distillation de l'eau et du glycol
- carbonatation du fitlrat suivie d'une distillation de l'eau et du glycol puis d'une filtration pour éliminer les sédiments, ledit procédé étant caractérisé en ce que :
- les opérations de neutralisation et de carbonatation sont réalisées en présence d'ions halogénures
- et en ce que les quantités suivantes de réactifs sont mises en oeuvre
la quantité d'alcool correspond à un rapport molaire alcool/glycol supérieur ou égal à 0,4
la quantité de base alcalino-terreuse correspond à un rapport molaire base alcalino-terreuse/alkylphénol compris entre 0,4 et 3
la quantité de glycol correspond à un rapport molaire base alcalino-terreuse/glycol compris entre 2,6 et 8
la quantité d'ions halogénures correspond à un rapport atome-gramme d'halogénure/mole de base alcalino-terreuse compris entre 0,01 et 0,15
la quantité de CO₂ correspond à un rapport molaire CO₂/métal alcalino-terreux compris entre 0,25 et 0,75.

2. Procédé selon la revendication 1, caractérisé en ce que :
- le rapport molaire alcool/glycol est de 0,4-10
- le rapport molaire base alcalino-terreuse/alkylphénol est de 0,6-2,5
- le rapport molaire base alcalino-terreuse/glycol est de 2,7-6
- le rapport atome-gramme d'halogénure/mole de base alcalino-terreuse de 0,015-0,09

3. Procédé selon l'une quelconque des revendications précédentes, caractérisé en ce que la base alcalino-terreuse est de l'hydroxyde de calcium.

4. Procédé selon l'une quelconque des revendications précédentes, caractérisé en ce que l'alcool de point d'ébullition supérieur à 150 °C est un alcanol en C₆-C₁₄, ou. un alcoxyalcanol.

5. Procédé selon la revendication 4, caractérisé en ce que l'alcool est de l'éthylhexanol ou du butoxy-2 éthanol.

6. Procédé selon la revendication 2, caractérisé en ce que le rapport atome-gamme d'halogé- nure/mole de base alcalino-terreuse est de 0,015-0,09.

7. Procédé selon l'une quelconque des revendications précédentes, caractérisé en ce que les ions halogénures sont des ions chlorures.

8. Procédé selon la revendication 7, caractérisé en ce que les ions chlorures sont introduits par l'intermédiaire de CaCl₂, ZnCl₂, NH₄Cl.

9. Procédé selon l'une quelconque des revendications précédentes, caractérisé en ce que l'opération de neutralisation est réalisée en présence d'une amine, selon une quantité correspondant à un rapport molaire amine/base alcalino-terreuse pouvant aller jusqu'à 0,2.

10. Procédé selon la revendication 9, caractérisé en ce que l'amine est l'éthylène diamine ou la tris(oxa-3 amino-6 hexyl)amine.

11. Procédé selon l'une quelconque des revendications précédentes, caractérisé en ce que l'opération de neutralisation est réalisée en présence d'acide acétique selon une quantité correspondant à un rapport molaire acide acétique/base alcalino-terreuse pouvant aller jusqu'à 0,2.

12. Procédé selon la revendication 11, caractérisé en ce que le rapport molaire acide acétique/base alcalino-terreuse peut aller jusqu'à 0,1.

13. Application du produit obtenu selon le procédé décrit dans l'une quelconque des revendications précédentes comme additif permettant d'améliorer les propriétés détergentes et dispersantes des huiles lubrifiantes.

## Claims

1. A process for the preparation of sulphurised alkylphenates of alkaline-earth metals with a high degree of alkalinity, comprising the following steps :
- neutralisation of a sulphurised alkylphenol by an alkaline-earth base in the presence of dilution oil, glycol and an alcohol with a boiling point of higher than 150 °C,
- filtration after distillation of the water and the glycol,
- carbonation of the filtrate followed by distillation of the water and the glycol and then filtration to eliminate sediments, said process being characterised in that;
- the neutralisation and carbonation operations are carried out in the presence of halide ions, and
- that the following amounts of reactants are used :
the amount of alcohol corresponds to an alcohol/glycol molar ratio of higher than or equal to 0.4,
the amount of alkaline-earth base coresponds to an alkaline-earth base/alkylphenol molar ratio of between 0.4 and 3,
the amount of glycol corresponds to an alkaline-earth base/glycol molar ratio of between 2.6 and 8, the amount of halide ions corresponds to a ratio of gram-atom of halide/mole of alkaline-earth base of between 0.01 and 0.15, and
the amount of CO₂ corresponds to a CO₂/alkaline-earth metal molar ratio of between 0.25 and 0.75.

2. A process according to claim 1 characterised in that:
- the alcohol/glycol molar ratio is from 0.4 to 10,
- the alkaline-earth baselalkylphenol molar ratio is from 0.6 to 2.5
- the alkaline-earth base/glycol molar ratio is from 2.7 to 6,
- the ratio of gram-atom of halide/mole of alkaline-earth base is from 0.015 to 0.09.

3. A process according to either one of the preceding claims characterized in that the alkaline-earth base is calcium hydroxide.

4. A process according to any one of the preceding claims characterised in that the alcohol with a boiling point of higher than 150 °C is a C₆-C₁₄ alkanol or an alkoxyalkanol.

5. A process according to claim 4 characterised in that the alcohol is ethylhexanol or 2-butoxyethanol..

6. A process according to claim 2 characterised in that the ratio of gram-atom of halide/mole of alkaline-earth base is from 0.015 to 0.09.

7. A process according to any one of the preceding claims characterised in that the halide ions are chloride ions.

8. A process according to claim 7 characterised in that the chloride ions are introduced by way of CaCl₂, ZnCl₂ or NH₄Cl.

9. A process according to any one of the preceding claims characterised in that the neutralisation operation is carried out in the presence of an amine, in an amount corresponding to an amine/alkaline- earth base molar ratio which can be up to 0.2.

10. A process according to claim 9 characterised in that the amine is ethylene diamine or tris(3-oxa-6-aminohexyl) amine.

11. A process according to any one of the preceding claims characterised in that the neutralisation operation is carried out in the presence of acetic acid, in an amount corresponding to an acetic acid/alkaline-earth base molar into ratio which can be up to 0.2.

12. A process according to claim 11 characterised in that the acetic acid/alkaline-earthlbase molar ratio can be up to 0.1.

13. Use of the product obtained by the process as set forth in any one of the preceding claims as an additive for improving the detergent and dispersant properties of lubricating oils.

## Patentansprüche

1. Verfahren zur Herstellung von sulfurisiertten Erdalkali-alkylphenolaten hoher Alkalinität umfassend folgende Stufen :
- Neutralisation eines sulfurisierten Alkylphenols mit einer Erdalkalibase in Gegenwart eines Verdünnungsöls, von Glykol und einem Alkohol mit Siedepunkt oberhalb 150 °C,
- Filtration nach Abdestillation des Wassers und des Glykols,
- Sättigung des Filtrats mit CO₂ und anschließende Destillation des Wassers und des Glykols sowie Filtration, um die Sedimente zu entfernen,
dadurch gekennzeichnet, daß:
- die Arbeitsgänge der Neutralisation und der Sättigung mit CO₂ in Gegenwart von Halogenionen durchgeführt werden und
- daß folgende Mengen an Reaktionspartnern eingesetzt werden :
Die Menge Alkohol entspricht einem Molverhältnis Alkohol/Glykol von 0,4 oder darüber
die Menge Erdalkalibase entspricht einem Molverhältnis Erdalkalibase/Alkylphenol von 0,4 bis ₃
die Menge Glyköl entspricht einem Molverhältnis Erdälkalibase/Glykol von ₂,6 bis ₈
die Menge Halogenionen entspricht einem Verhältnis von gAtom Halogen/mol Erdalkalibase von 0,01 bis 0,15
die Menge CO₂ entspricht einem Molverhältnis CO₂/Erdalkalimetall von 0,25 bis 0,75.

2. Verfahren nach Anspruch 1, dadurch gekennzeichnet, daß
- das Molverhältnis Alkohol/Glykol 0,4-10 beträgt
- das Molverhältnis Erdalkalibase/Alkylphenol 0,6-2,5 beträgt
- das Molverhältnis Erdalkalibase/Glykol 2,7-6 beträgt
- das Verhältnis gAtom Halogenid/mol Erdalkalibase 0,015-0,09 beträgt.

3. Verfahren nach einem der vorangehenden Ansprüche, dadurch gekennzeichnet, daß die Erdalkalibase Calciumhydroxid ist.

4. Verfahren nach einem der vorangehenden Ansprüche, dadurch gekennzeichnet, daß der Alkohol mit Siedepunkt oberhalb 150 °C ein C₆-C₁₄ Alkanol oder ein Alkoxyalkanol ist.

5. Verfahren nach Anspruch 4, dadurch gekennzeichnet, daß der Alkohol Ethylhexanol oder 2-Butoxyethanol ist.

6. Verfahren nach Anspruch 2, dadurch gekennzeichnet, daß das Verhältnis von gAtom Halogenid/ol Erdalkalibase 0,015-0,09 beträgt.

7. Verfahren nach einem der vorangehenden Ansprüche, dadurch gekennzeichnet, daß die Halogenidionen Cloridionen sind.

8. Verfahren nach Anspruch 7, dadurch gekennzeichnet, daß die Chloridionen mit Hilfe von CaCl₂, ZnCl₂, NH₄Cl eingebracht werden.

9. Verfahren nach einem der vorangehenden Ansprüchen, dadurch gekennzeichnet, daß der Arbeitsgang der Neutralisation in Gegenwart eines Amins in einer Menge entsprechend einem Molverhältnis Amin/Erdalkalibase bis zu 0,2 durchgeführt wird.

10. Verfahren nach Anspruch 9, dadurch gekennzeichnet, daß das Amin Ethylendiamin oder Tris(3-oxa-6-aminohexyl)amin ist.

11. Verfahren nach einem der vorangehenden Ansprüche, dadurch gekennzeichnet, daß der Arbeitsgang der Neutralisation in Gegenwart von Essigsäure in einer Menge entsprechend einem Molverhältnis Essigsäure/Erdalkalibase bis zu 0,2 durchgeführt wird.

12. Verfahren nach Anspruch 11, dadurch gekennzeichnet, daß das Molverhältnis Essigsäure/Erdalkalibase bis zu 0,1 betragen kann.

13. Verwendung des nach einem der vorangehenden Ansprüche erhaltenen Verfahrensproduktes als Zusatz zur Verbesserung der Detergens- und Dispergiereigenschaften von Schmierölen.
